# EUROPÄISCHE PATENTSCHRIFT

(11) **EP 4 438 813 B1**
(45) Veröffentlichungstag und Bekanntmachung des Hinweises auf die Patenterteilung: **23.07.2025**
(21) Anmeldenummer: 24167221.1
(22) Anmeldetag: 28.03.2024
(51) Int. Cl.: E01F 15/08

(54) **FAHRSPURTRENNEINRICHTUNG**
LANE SEPARATOR
DISPOSITIF DE SÉPARATION DE VOIE DE CIRCULATION

(30) Priorität: 28.03.2023 DE 202023101568 U; 07.06.2023 DE 202023103156 U
(43) Veröffentlichungstag der Anmeldung: 02.10.2024
(73) Patentinhaber: Hermann Spengler GmbH & Co. KG, 73479 Ellwangen (DE)
(72) Erfinder: SPENGLER, Florian, 73479 Ellwangen (DE)
(74) Vertreter: Baur & Weber Patentanwälte PartG mbB

(56) Entgegenhaltungen:
- EP-A1- 3 412 831
- EP-B1- 3 377 703
- JP-A- 2004 011 378
- JP-A- 2013 159 947

## Beschreibung

Die Erfindung betrifft eine Fahrspurtrenneinrichtung für Fahrzeuge.

Derartige Fahrspurtrenneinrichtungen, welche auch als Betonschutzwandsysteme bezeichnet werden, sind aus dem allgemeinen Stand der Technik bereits bekannt und haben sich grundsätzlich sowohl als temporäre Einrichtungen, beispielsweise in einem Baustellenbereich, als auch permanente Einrichtungen, beispielsweise entlang eines Mittelstreifens bei getrennten Fahrbahnen, als passiver Schutz bewährt. Dabei ist über die ineinandergreifenden Verankerungselemente, welche eine Drehachse festlegen, sowohl eine geradlinige als auch eine gekrümmte Anordnung der Trennelemente zur Bildung einer Kurve oder Fahrbahnverschwenkung möglich.

In der DE 10 2007 006 746 A1 ist eine derartige Fahrspurtrenneinrichtung zum Abbremsen, Zurückleiten oder Stoppen von Fahrzeugen beschrieben, welche entlang von Seitenrändern der Fahrbahn oder zwischen Fahrspuren der Fahrbahn aneinandergereihte und miteinander in Verbindung stehende Trennelemente, insbesondere Betonelementen von untereinander vorzugsweise gleicher Gestalt, aufweist, die an ihren quer zur Längsrichtung ausgerichteten Stirnflächen mit typischerweise J-förmigen Verbindungsgliedern versehen sind, die bei stirnseitig dicht aneinandergestellten Trennelementen ineinandergreifen, wobei der Raum zwischen dem Halteprofil und dem Verankerungselement eine Aufnahmekammer für das Verankerungselement des angrenzenden Trennelements bildet. Das Halteprofil weist zumindest auf seiner die Aufnahmekammer bildenden Seite eine der Außenkontur des Verankerungselements angepasste Formgebung auf.

Bei diesen Fahrspurtrenneinrichtungen zeigt sich in der Praxis regelmäßig, dass im Falle eines Aufpralls eines Fahrzeugs hohe Kräfte auftreten können, welche zu einem Abplatzen von Betonbruchstücken auf der Vorderseite oder der Rückseite eines oder mehrerer Trennelemente führen können, sodass eine Gefährdung von unbeteiligten Dritten neben der Fahrspurtrenneinrichtung oder anderer Verkehrsteilnehmer besteht. Diese Gefahr steigt aufgrund der größeren Fallhöhe noch zusätzlich an, wenn die Fahrspurtrenneinrichtung beispielsweise auf einer Brücke angeordnet ist, welche eine Fahrbahn oder eine Zugstrecke überspannt.

Aus der DE 10 2020 111 581 A1 ist eine mobile Fahrzeugsperre bekannt, wenigstens umfassend ein Unterteil und ein Oberteil, wobei zwischen dem Unterteil und dem Oberteil eine von einer Fahrzeuganprallseite aus zu einer Rückseite ansteigende Gleitebene oder eine gekrümmte Gleitfläche vorgesehen ist, die zwischen aneinander liegenden Kontaktflächen und/oder Gleitelementen an Ober- und Unterteil ausgebildet ist und in welcher das Oberteil gegenüber dem Unterteil verschiebbar ist, eine Versatzstrecke des Oberteils gegenüber dem Unterteil durch eine formschlüssige Verbindung von Unterteil und Oberteil begrenzt ist und das Unterteil und/oder das Oberteil aus Beton gebildet ist. Im geschlossenen Zustand der Fahrzeugsperre ist wenigstens einer der beiden Betonkörper an einer Außenfläche mit Polyurea oder Polyurethan Dickbeschichtungen mit einer Schichtdicke von 300 µm bis 4 mm oder einem ähnlichen geeigneten Material beschichtet.

An sich ist aus dem Stand der Technik bekannt, die Rückseite der Fahrspurtrenneinrichtung mit einem Netz zu versehen. Die Montage derartiger Netze vor Ort ist jedoch aufwendig.

Die EP 3 377 703 B1 zeigt ein Leitwandelement mit einem Grundkörper aus Beton, der zwei Stirnwände und Seitenwände aufweist, wobei an den Stirnwänden Kupplungselemente zum Verbinden mit anschließenden Leitwandelementen angeordnet sind. An einer Seitenwand ist wenigstens in Teilbereichen der Oberfläche des Grundkörpers eine Schutzschicht angeordnet. Die Schutzschicht weist ein insbesondere metallisches Gitter, Streckmetall, Gewebe, Gewirk, Netz, Geflecht oder Gestrick auf, und die Schutzschicht weist eine ausreichende Festigkeit auf, um sich auf Grund eines Kollisionsereignisses ablösende Teile des Grundkörpers zurück zu halten, wobei die Schutzschicht wenigstens bereichsweise lose auf der Oberfläche angeordnet ist und wobei die Schutzschicht nur auf der von der Verkehrsfläche abgewandten Seitenwand angeordnet ist.

Die JP 2004 011378 A zeigt Brückenelemente, bei denen eine Kunstharzschicht auf der Außenfläche einer Oberflächenstruktur aus Stahlbeton ist. Durch wird das Ablösen und Herabfallen von Betonteilen im Fall einer Kollision verhindert.

Die EP 3 412 831 A1 zeigt eine Betonleitwand für ein Fahrzeugrückhaltesystem, bei dem die Betonleitwand zumindest bereichsweise aus Faserbeton ausgebildet ist.

Die JP 2013 159947 A zeigt eine Schutzwand, die eine Konfiguration aufweist, bei der die Oberfläche eines Betonskeletts, das eine Wandstruktur bildet, mit einem Harz-Verstärkungsfilm beschichtet ist. Der Verstärkungsfilm ist auf der Außenfläche eines Wandteils, das eine Stoßkraft aufnimmt, und auf der gegenüberliegenden Außenfläche vorgesehen.

Es stellt sich die Aufgabe, eine alternative Fahrspurtrenneinrichtung anzugeben, welche ebenfalls eine Gefährdung durch abplatzende Betonteile auf der Rückseite zuverlässig verhindert.

Diese Aufgabe wird durch eine Fahrspurtrenneinrichtung, insbesondere als passive Sicherheitseinrichtung für Fahrzeuge, gelöst, welche entlang von Seitenrändern einer Fahrbahn in einer Längsachse aneinandergereihte und miteinander in Verbindung stehende Trennelemente aufweist, die an ihren quer zur Längsachse ausgerichteten Stirnflächen mit Verbindungsgliedern versehen sind, die bei stirnseitig dicht aneinandergestellten Trennelementen eine Verbindung zu benachbarten Trennelementen herbeiführen, wobei wenigstens ein Trennelement auf einer der Fahrbahn abgewandten Seite mit einer elastischen Kunststoffbeschichtung versehen ist, um im Falle einer Kollision mit einem Fahrzeug ein Abplatzen von Bruchstücken des Trennelements zu verhindern. Das wenigstens eine Trennelement ist ausgehend von der der Fahrbahn abgewandten Seite zusätzlich auf einer oder beiden Stirnseiten mit der elastischen Kunststoffbeschichtung versehen.

Die erfindungsgemäße Fahrspurtrenneinrichtung zeichnet sich dadurch aus, dass die elastische Kunststoffbeschichtung im Falle einer Kollision mit einem Fahrzeug ein Abplatzen von Bruchstücken des Trennelements verhindert, sodass keine Installation eines Netzes an der Rückseite notwendig ist. Eine derartige Kunststoffbeschichtung ist zudem einfach und kostengünstig zu installieren oder zu warten und gegebenenfalls bei bestehenden Fahrspurtrenneinrichtungen nachrüstbar. Die elastische Kunststoffbeschichtung muss dazu so gewählt werden, dass sie genügend Rückhaltekraft aufweist, um die möglich Betonabplatzungen nach einem Anprall mit dem Schutzsystem verhindern, welche in den Verkehrsraum gelangen und unbeteiligte Dritte in Gefahr bringen könnten.

Gemäß einer Ausführungsform der Erfindung ist die elastische Kunststoffbeschichtung aus Polyurea hergestellt ist.

Eine Polyureabeschichtung mit beispielsweise einer Shore-Härte von D 53 basiert auf aromatischer Polyurea-Technik. Nach völliger Aushärtung entsteht eine harte Beschichtung, die einen guten Kompromiss zwischen Schlagfestigkeit und Elastizität bietet. Die elastische Kunststoffbeschichtung kann eine Bruchdehnung nach **DIN** 53504 von 330 % und eine Zugfestigkeit nach DIN 53504 von 23 N/mm² aufweisen. Anders als bei einer mobilen Fahrzeugsperre muss die elastische Kunststoffbeschichtung auf einer großen Fläche aufgebracht werden. Die Krafteinwirkung ist hier auch nicht frontal wie bei der mobilen Fahrzeugsperre, sondern üblicherweise seitlich unter einem spitzen Winkel.

Die elastische Kunststoffbeschichtung kann eine Schichtdicke von mindestens 0,5 mm aufweisen.

Gemäß einer weiteren Ausführungsform der Erfindung ist die elastische Kunststoffbeschichtung aus Polyurea als Zweikomponentensystem aufgesprüht.

Dies ermöglicht ein einfaches Aufbringen der elastischen Kunststoffbeschichtung an dem oder den Trennelementen.

Gemäß der Erfindung ist das wenigstens eine Trennelement ausgehend von der der Fahrbahn abgewandten Seite zusätzlich auf einer oder beiden Stirnseiten wenigstens teilweise mit der elastischen Kunststoffbeschichtung versehen.

Auf diese Weise wird die elastische Kunststoffbeschichtung über die Rückseite hinaus auf die Stirnflächen fortgesetzt, was die zusätzliche Sicherheit schafft, da Betonabplatzungen aus diesem Bereich nun ebenfalls nicht mehr in den Verkehrsraum gelangen können.

Gemäß einer weiteren Ausführungsform der Erfindung ist das wenigstens eine Trennelement ausgehend von der der Fahrbahn abgewandten Seite zusätzlich auf seiner Oberseite mit der elastischen Kunststoffbeschichtung versehen.

Auf diese Weise wird die elastische Kunststoffbeschichtung über die Rückseite hinaus auch auf die Oberseite fortgesetzt, sodass Betonabplatzungen aus diesem Bereich nun ebenfalls nicht mehr in den Verkehrsraum gelangen können.

Gemäß einer weiteren Ausführungsform der Erfindung ist das wenigstens eine Trennelement zusätzlich auf seiner Unterseite mit der elastischen Kunststoffbeschichtung versehen.

Die elastische Kunststoffbeschichtung kann hierbei die Kontaktfläche zwischen dem Trennelement und dem Untergrund bezüglich des Reibungskoeffizienten verändern, sodass das Trennelement bei einem Aufprall eines Fahrzeugs weniger weit verschoben wird, was die Sicherheit zusätzlich erhöht.

Gemäß einer weiteren Ausführungsform der Erfindung ist die elastische Kunststoffbeschichtung werksseitig aufgebracht. Alternativ kann die elastische Kunststoffbeschichtung auch am Aufstellort aufgebracht sein.

Die neue Beschichtung kann zum einen werksseitig aufgebracht werden, kann aber auch mit einem mobilen Gerät direkt vor Ort (auf der Baustelle) auf die Wände aufgebracht werden. Werksseitig wird bevorzugt, da hier eine gleichbleibende Qualität gesichert ist. Es spielt keine Rolle welche Länge ein Fertigteil hat, da es als Suspension aufgesprüht wird und direkt aushärtet.

Gemäß einer weiteren Ausführungsform der Erfindung ist die elastische Kunststoffbeschichtung an allen oder nahezu allen Trennelementen vorgesehen, die zur Absicherung im Verkehrsraum oder einer Brücke dienen.

Die vorteilhafte Wirkung der Erfindung tritt bereits bei einer nur teilweisen Beschichtung der Trennelemente mit dem elastischen Kunststoff auf, die Verbesserung ist jedoch bei einer vollständigen Beschichtung mit dem elastischen Kunststoff beispielsweise im Bereich einer Brücke maximal.

Nachfolgend werden einige Ausführungsbeispiele anhand der Zeichnung näher erläutert. Es zeigen:
- Figur 1: eine perspektivische Seitenansicht eines ersten Ausführungsbeispiels eines Teils einer Fahrspurtrenneinrichtung,
- Figur 2: einen Teil eines zweiten Ausführungsbeispiels in einer weiteren perspektivischen Seitenansicht, und
- Figur 3: eine Vergleichsansicht zum Ausführungsbeispiel aus Figur 1 oder 2.

In den Figuren sind gleiche oder funktional gleichwirkende Bauteile mit den gleichen Bezugszeichen versehen.

Unter Bezugnahme auf Figur 1 wird nachfolgend ein erstes Ausführungsbeispiel einer erfindungsgemäßen Fahrspurtrenneinrichtung 2 erläutert. Die Fahrspurtrenneinrichtung 2 umfasst mehrere Trennelemente 4, die als Betonelemente von typischerweise untereinander gleicher Gestalt ausgeführt sind. Im Ausführungsbeispiel der Figur 1A ist lediglich ein einzelnes Trennelement 4 gezeigt. An seinen Stirnflächen 6 weist das Trennelement 4 an beiden Enden ein Verbindungsglied 8 auf, das auf fachübliche Weise haken- oder J-förmig ausgebildet ist. Bei stirnseitig dicht aneinandergestellten Trennelementen 4 greifen die Verbindungsglieder 8 benachbarter Trennelemente 4 ineinander. Um einzelne Trennelemente 4 zur Fahrspurtrenneinrichtung 2 zusammensetzen zu können, ist es notwendig, die Verbindungsglieder 8 mit einem Lagerspiel zu versehen, sodass nach dem Aufstellen eines ersten Trennelements ein weiteres Trennelement hinzugefügt werden kann.

Das Trennelement 4 verjüngt sich zu seiner Oberseite 16 hin üblicherweise, sodass zu einem Boden hin ein Fußbereich 10 ausgebildet ist. Auf der Unterseite 12 des Trennelements 4 können auf beiden Seiten Befestigungsschienen 14 angeordnet sein, die über die Stirnfläche 6 reichen. Die einer Fahrbahn abgewandte Seite 18 und die der Fahrbahn zugewandte Seite 20 sind ebenfalls angedeutet.

Erfindungsgemäß ist es nun vorgesehen, dass zumindest die der Fahrbahn abgewandten Seite 18 mit einer elastischen Kunststoffbeschichtung 22 zu versehen.

In Figur 1 ist gezeigt, dass die elastische Kunststoffbeschichtung 22 nur auf der der der Fahrbahn abgewandten Seite 18 aufgebracht ist. Hier ist die elastische Kunststoffbeschichtung 22 aus Polyurea mit beispielsweise einer Shore-Härte von D 53 hergestellt. Nach völliger Aushärtung entsteht eine harte Beschichtung, die einen guten Kompromiss zwischen Schlagfestigkeit und Elastizität bietet. Die elastische Kunststoffbeschichtung 22 kann eine Bruchdehnung nach DIN 53504 von 330 % und eine Zugfestigkeit nach DIN 53504 von 23 N/mm² aufweisen. Die elastische Kunststoffbeschichtung 22 kann eine Schichtdicke zwischen 0,5 mm und 1 mm aufweisen, aber auch mit größerer Schichtdicke ausgeführt werden. Üblicherweise ist die elastische Kunststoffbeschichtung aus Polyurea als Zweikomponentensystem aufgesprüht. Dies ermöglicht ein einfaches Aufbringen der elastischen Kunststoffbeschichtung 22 an dem oder den Trennelementen 4.

In Figur 2 ist ein Teil eines zweiten Ausführungsbeispiel einer erfindungsgemäßen Fahrspurtrenneinrichtung 2 in einer weiteren perspektivischen Seitenansicht gezeigt.

Man erkennt, dass das Trennelement 4 ausgehend von der der Fahrbahn abgewandten Seite 18 zusätzlich auf der Stirnseite 6 teilweise mit der elastischen Kunststoffbeschichtung 22 versehen ist. Ebenso ist das Trennelement 4 ausgehend von der der Fahrbahn abgewandten Seite 18 zusätzlich auf einem Teil seiner Oberseite 16 mit der elastischen Kunststoffbeschichtung 22 versehen.

Auf diese Weise wird die elastische Kunststoffbeschichtung 22 über die Rückseite 18 hinaus auf die Stirnflächen 6 oder die Oberseite 16 fortgesetzt, was die zusätzliche Sicherheit schafft, da Betonabplatzungen aus diesem Bereich nun ebenfalls nicht mehr in den Verkehrsraum gelangen können.

Zusätzlich kann das Trennelement 4 auf seiner Unterseite 14 mit der elastischen Kunststoffbeschichtung 22 versehen sein. Die elastische Kunststoffbeschichtung 22 kann hierbei die Kontaktfläche zwischen dem Trennelement 4 und dem Untergrund bezüglich des Reibungskoeffizienten verändern, sodass das Trennelement bei einem Aufprall eines Fahrzeugs weniger weit verschoben wird, was die Sicherheit zusätzlich erhöht.

Unter Bezugnahme auf Figur 3 ist eine Schnittansicht mit einer konventionellen Lösung gezeigt, bei der anstelle einer Kunststoffbeschichtung ein Netz 30 angebracht ist. Das konventionelle Trennelement 32 ist auf einem Bauwerk 24, beispielsweise einer Brücke, neben einer Fahrbahn 26 auf einem Untergrund 28 angeordnet. Das konventionelle Trennelement 32 kann durch das erfindungsgemäße Trennelement 4 ersetzt werden. Gemäß der Erfindung kann die elastische Kunststoffbeschichtung werksseitig oder alternativ auch erst am Aufstellort mit einem mobilen Gerät aufgebracht werden. Werksseitig wird bevorzugt, da hier eine gleichbleibende Qualität gesichert ist. Es spielt keine Rolle welche Länge das erfindungsgemäße Trennelement 4 als Fertigteil hat, da es als Suspension aufgesprüht wird und direkt aushärtet.

Gemäß der Erfindung ist der elastische Kunststoffüberzug 22 an allen oder nahezu allen Trennelementen 4 vorgesehen, die zur Absicherung im Verkehrsraum oder einer Brücke dienen. Die vorteilhafte Wirkung der Erfindung tritt bereits bei einer nur teilweisen Beschichtung der Trennelemente 4 mit dem elastischen Kunststoff 22 auf, die Verbesserung ist jedoch bei einer vollständigen Beschichtung mit dem elastischen Kunststoff 22 beispielsweise im Bereich einer Brücke maximal.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

### Liste der Bezugszeichen:

- 2: Fahrspurtrenneinrichtung
- 4: Trennelement
- 6: Stirnfläche
- 8: Verbindungsglied
- 10: Fußbereich
- 12: Unterseite
- 14: Hohlprofilschiene
- 16: Oberseite
- 18: Fahrbahn abgewandte Seite
- 20: Fahrbahn zugewandte Seite
- 22: Kunststoffbeschichtung
- 24: Bauwerk
- 26: Fahrbahn
- 28: Untergrund
- 30: Netz
- 32: konventionelles Trennelement

## Patentansprüche

1. Fahrspurtrenneinrichtung (2), insbesondere als passive Sicherheitseinrichtung für Fahrzeuge, welche entlang von Seitenrändern einer Fahrbahn in einer Längsachse aneinandergereihte und miteinander in Verbindung stehende Trennelemente (4) aufweist, die an ihren quer zur Längsachse ausgerichteten Stirnflächen (6) mit Verbindungsgliedern (8) versehen sind, die bei stirnseitig dicht aneinandergestellten Trennelementen eine Verbindung zu benachbarten Trennelementen (4) herbeiführen, wobei wenigstens ein Trennelement (4) auf einer der Fahrbahn abgewandten Seite (18) mit einer Beschichtung (22) versehen ist, um im Falle einer Kollision mit einem Fahrzeug ein Abplatzen von Bruchstücken des Trennelements (4) zu verhindern,
**dadurch gekennzeichnet, dass**
die Beschichtung eine elastische Kunststoffbeschichtung ist und dass das wenigstens eine Trennelement (4) ausgehend von der der Fahrbahn abgewandten Seite (18) zusätzlich auf einer oder beiden Stirnseiten (6) mit der elastischen Kunststoffbeschichtung (22) versehen ist.

2. Fahrspurtrenneinrichtung nach Anspruch 1, bei der die elastische Kunststoffbeschichtung (22) aus Polyurea hergestellt ist.

3. Fahrspurtrenneinrichtung nach Anspruch 2, bei der die elastische Kunststoffbeschichtung (22) aus Polyurea als Zweikomponentensystem aufgesprüht ist.

4. Fahrspurtrenneinrichtung nach einem der Ansprüche 1 bis 3, bei der die elastische Kunststoffbeschichtung (22) eine Schichtdicke von mindestens 0,5 mm aufweist.

5. Fahrspurtrenneinrichtung nach einem der Ansprüche 1 bis 4, bei der das wenigstens eine Trennelement (4) ausgehend von der der Fahrbahn abgewandten Seite (18) zusätzlich auf seiner Oberseite (16) mit der elastischen Kunststoffbeschichtung (22) versehen ist.

6. Fahrspurtrenneinrichtung nach einem der Ansprüche 1 bis 5, bei der das wenigstens eine Trennelement (4) zusätzlich auf seiner Unterseite (12) mit der elastischen Kunststoffbeschichtung (22) versehen ist.

7. Fahrspurtrenneinrichtung nach einem der Ansprüche 1 bis 6, bei der die elastische Kunststoffbeschichtung (22) werksseitig aufgebracht ist.

8. Fahrspurtrenneinrichtung nach einem der Ansprüche 1 bis 6, bei der die elastische Kunststoffbeschichtung (22) am Aufstellort aufgebracht ist.

9. Fahrspurtrenneinrichtung nach einem der Ansprüche 1 bis 8, bei der die elastische Kunststoffbeschichtung (22) an allen oder nahezu allen Trennelementen (4) vorgesehen ist, die zur Absicherung einer Brücke dienen.

## Claims

1. Lane separation device (2), in particular as a passive safety device for vehicles, comprising separating elements (4) which are arranged in a row, in a longitudinal axis, along side edges of a roadway and are connected to one another, and which are provided with connecting members (8) on their end faces (6) oriented transversely to the longitudinal axis, which connecting members bring about a connection to adjacent separating elements (4) when the separating elements are placed close to one another at the end faces thereof, at least one separating element (4) being provided with a coating (22) on a face (18) facing away from the roadway, in order to prevent fragments of the separating element (4) from chipping off in the event of a collision with a vehicle,
**characterized in that**
the coating is an elastic plastics coating, and **in that** the at least one separating element (4) is additionally provided with the elastic plastics coating (22) on one or both end faces (6), starting from the face (18) facing away from the roadway.

2. Lane separation device according to claim 1, wherein the elastic plastics coating (22) is made of polyurea.

3. Lane separation device according to claim 2, wherein the elastic plastics coating (22) made of polyurea is sprayed on as a two-component system.

4. Lane separation device according to any of claims 1 to 3, wherein the elastic plastics coating (22) has a layer thickness of at least 0.5 mm.

5. Lane separation device according to any of claims 1 to 4, wherein the at least one separating element (4) is additionally provided with the elastic plastics coating (22) on its upper face (16), starting from the face (18) facing away from the roadway.

6. Lane separation device according to any of claims 1 to 5, wherein the at least one separating element (4) is additionally provided with the elastic plastics coating (22) on its lower face (12).

7. Lane separation device according to any of claims 1 to 6, wherein the elastic plastics coating (22) is applied at the factory.

8. Lane separation device according to any of claims 1 to 6, wherein the elastic plastics coating (22) is applied at the installation location.

9. Lane separation device according to any of claims 1 to 8, wherein the elastic plastics coating (22) is provided on all or almost all separating elements (4) which are used to protect a bridge.

## Revendications

1. Dispositif de séparation de voies de circulation (2), en particulier en tant que dispositif de sécurité passif pour véhicules, qui présente, le long de bords latéraux d'une chaussée, des éléments de séparation (4) alignés les uns à côté des autres dans un axe longitudinal et reliés entre eux, lesquels éléments de séparation sont pourvus d'organes de liaison (8) sur leurs surfaces frontales (6) orientées transversalement à l'axe longitudinal, lesquels organes de liaison, dans le cas d'éléments de séparation placés étroitement côte à côte sur leur face frontale, entraînent une liaison avec des éléments de séparation (4) voisins, dans lequel au moins un élément de séparation (4) est pourvu d'un revêtement (22) sur une face (18) opposée à la chaussée afin d'empêcher l'éclatement de fragments de l'élément de séparation (4) en cas de collision avec un véhicule,
**caractérisé en ce que**
le revêtement est un revêtement élastique en matière plastique et **en ce que** l'au moins un élément de séparation (4), en partant de la face (18) opposée à la chaussée, est en outre pourvu du revêtement élastique en matière plastique (22) sur une ou sur les deux faces frontales (6).

2. Dispositif de séparation de voies de circulation selon la revendication 1, dans lequel le revêtement élastique en matière plastique (22) est fabriqué en polyurée.

3. Dispositif de séparation de voies de circulation selon la revendication 2, dans lequel le revêtement élastique en matière plastique (22) en polyurée est pulvérisé en tant que système à deux composants.

4. Dispositif de séparation de voies de circulation selon l'une des revendications 1 à 3, dans lequel le revêtement élastique en matière plastique (22) présente une épaisseur de couche d'au moins 0,5 mm.

5. Dispositif de séparation de voies de circulation selon l'une des revendications 1 à 4, dans lequel l'au moins un élément de séparation (4), en partant de la face (18) opposée à la chaussée, est en outre pourvu du revêtement élastique en matière plastique (22) sur sa face supérieure (16).

6. Dispositif de séparation de voies de circulation selon l'une des revendications 1 à 5, dans lequel l'au moins un élément de séparation (4) est en outre pourvu du revêtement élastique en matière plastique (22) sur sa face inférieure (12).

7. Dispositif de séparation de voies de circulation selon l'une des revendications 1 à 6, dans lequel le revêtement élastique en matière plastique (22) est appliqué en usine.

8. Dispositif de séparation de voies de circulation selon l'une des revendications 1 à 6, dans lequel le revêtement élastique en matière plastique (22) est appliqué sur le lieu d'installation.

9. Dispositif de séparation de voies de circulation selon l'une des revendications 1 à 8, dans lequel le revêtement élastique en matière plastique (22) est prévu sur tous ou presque tous les éléments de séparation (4) qui servent à sécuriser un pont.
